# FASCICULE DE BREVET EUROPEEN

(11) **EP 0 794 850 B1**
(45) Date de publication et mention de la délivrance du brevet: **19.05.1999**
(21) Numéro de dépôt: 95936389.6
(22) Date de dépôt: 06.11.1995
(51) Int. Cl.: B24D 5/12, B24D 11/00

(54) **OUTIL ABRASIF, DE COUPE OU ANALOGUE ET PROCEDE DE FABRICATION DE CET OUTIL**
SCHLEIFWERKZEUG, ZUM SCHNEIDEN OD. DGL. UND HERSTELLUNGSVERFAHREN DIESES WERKZEUGES
ABRASIVE TOOL, CUTTING TOOL OR THE LIKE, AND METHOD FOR MAKING SAME

(30) Priorité: 16.11.1994 BE 9401028
(43) Date de publication de la demande: 17.09.1997
(73) Titulaire: DIAMANT BOART Société Anonyme, 1190 Forest (Bruxelles) (BE)
(72) Inventeur: GILLET, Thierry, B-1070 Bruxelles (BE); HOLSTEYNS, Théodore, B-3530 Helchteren (BE)
(74) Mandataire: Callewaert, Jean
(86) Numéro de dépôt international: BE9500101
(87) Numéro de publication internationale: WO9614963

(56) Documents cités:
- EP-A- 0 439 956
- WO-A-90/09260
- GB-A- 1 498 689
- US-A- 3 420 007
- US-A- 4 378 975
- US-A- 4 949 511

## Description

La présente invention est relative à un outil abrasif, pour la coupe, le forage ou le meulage de matériaux de construction comprenant un support associé à ou muni d'une structure, positionnant des grains de diamant. L'invention concerne également un procédé pour la fabrication d'un outil abrasif. Un procédé selon le préambule est connu, par example, du document WO-A-9009620.

L'outil abrasif ou de coupe connu du type précité, lorsqu'il s'agit d'un disque à tronçonner, est constitue d'un support circulaire en tôle d'acier et d'une structure métallique formée par une succession de segments, de dents ou d'une jante ou couronne continue diamantés fixés, par exemple, par brasage, par soudage ou par frittage sur la périphérie de cette tôle.

Dans ces cas connus, la structure métallique est constituée d'un corps fritté par la métallurgie des poudres incorporant les grains de diamant. Dans les applications de la construction visées par la présente invention, ces grains ont généralement une taille allant de 20 à 80 US-MESH (norme ISO 6106/FEPA ou ANSI B74-16).

Le prix de revient d'un tel outil connu est relativement élevé aussi bien par suite du coût des produits utilisés que de la main d'oeuvre spécialisée requise pour la fixation de la partie diamantée précitée sur la tôle ou que du grand nombre d'étappes de fabrication nécessaires à sa fabrication.

De ceci résulte que les frais d'investissement dans un outil de ce genre ne sont justifiés que pour les professionnels qui en font une utilisation relativement intense.

Pour des utilisations occasionnelles, il existe des outils abrasifs très peu coûteux. Dans le cas des disques, des particules abrasives, formées généralement de carbure de silicium, s'étendent sur toute la surface du disque et sont incorporées dans une résine phénolique renforcée par des fibres synthétiques. Toutefois, ces disques présentent l'inconvénient que la partie abrasive est très peu résistante et s'use rapidement. Ainsi, le diamètre d'un tel disque diminue rapidement au cours de l'utilisation et nécessite, par conséquent, un remplacement fréquent lors d'une utilisation relativement intensive.

De plus, par suite du fait que ces disques sont peu résistants, un risque important existe qu'ils se fissurent et éclatent en blessant ainsi éventuellement l'utilisateur.

Un autre inconvénient, non négligeable dans certains cas, est que l'utilisateur ne dispose jamais d'une profondeur de passe constante et optimale pour un même disque par suite de cette usure rapide. De ce fait, la fréquence de remplacement est d'autant plus élevée.

Par ailleurs, il existe également des outils de sciage ou de meulage dans lesquels la structure portant des grains de diamant à la périphérie de l'outil est formée d'un treillis fixé dans une résine. De tels outils présentent surtout les inconvénients d'avoir non seulement une durée de vie relativement réduite mais également la limitation d'être utilisés exclusivement avec un réfrigérant pour éviter la dégradation de la dite résine, celle-ci étant généralement de faible résistance thermique. L'utilisation à sec n'est donc pas possible avec ce type d'outil.

Dans encore d'autres outils connus la structure portant les grains n'existe que virtuellement. Les grains de diamants ont été préalablement revêtus par une couche microscopique de nickel d'au maximum 20 microns ayant la particularité de mieux adhérer à ladite résine. De ce fait, une structure en forme de treillis ne s'avère pas nécessaire. Cette conception reste limitée à des outils exclusivement de meulage ou de rectification, là où les efforts de frottement transmis en diamant restent bien en deça des efforts généralement rencontrés lors du sciage. Dans ces outils la taille des grains est inférieure à 200 microns et est couramment comprise entre 100 et 400 US-MESH.

Un des buts essentiels de la présente invention est de remédier aux inconvénients de ces types d'outils abrasifs connus et de présenter un outil abrasif, de coupe ou analogue qui peut convenir aussi bien pour des usages intensifs que pour des usages relativement peu fréquents, notamment grâce à son prix de fabrication relativement réduit comparé à sa durée de vie, et qui, de plus, assure à l'utilisateur performance et sécurité, surtout quand cet outil est utilisé à sec. En outre, l'invention permet à l'utiliseur de disposer d'un outil abrasif présentant continuellement une profondeur de passe sensiblement constante.

A cet effet, suivant l'invention, le support est essentiellement constitué d'un corps moulé, coulé, injecté ou pressé en une matière présentant un point de fusion supérieur à la température d'utilisation et inférieur à 1000°C et incorporant une structure périphérique elle-même portant et positionnant les grains de diamant abrasifs. Ceux-ci sont au moins répartis suivant la direction selon laquelle l'outil doit être appliqué sur le matériau à travailler, la structure présentant des interstices, évidements ou pores ouverts et étant au moins partiellement noyée dans la matière susdite, qui pénètre au moins partiellement dans ces interstices de manière à permettre de solidariser la structure au support et de transmettre un couple à partir d'un axe motorisé. Les grains de diamant ont avantageusement une taille comprise entre 20 et 80 US-MESH et préférentiellement entre 30 et 60 US-MESH.

Avantageusement, la structure précitée comprend un assemblage de particules formées chacune de grains de diamants enrobés par une enveloppe de liaison, ces particules étant fixées, directement ou non, les unes aux autres d'une manière telle à laisser subsister entre elles des interstices dans lesquels pénètre la matière précitée pour former un ancrage avec le support précité.

D'autres détails et particularités de l'invention ressortiront de la description donnée ci-après, à titre d'exemple non limitatif, de quelques formes de réalisation particulières de l'invention avec référence aux dessins annexés.
La figure 1 est une vue latérale d'un disque diamanté connu.
La figure 2 est, à plus grande échelle, une vue latérale analogue d'une partie de la périphérie du disque montré à la figure 1.
La figure 3 est une vue latérale d'un disque abrasif suivant une première forme de réalisation de l'invention.
La figure 4 est, à plus grande échelle, une vue analogue d'une partie du bord périphérique de cette première forme de réalisation dans laquelle la matière constituant le support du disque a été omise.
La figure 5 est une vue en perspective d'un foret suivant l'invention.
La figure 6 est une vue en perspective d'une meule de ponçage suivant l'invention.
La figure 7 est une vue en coupe et perspective partielle d'une forme de réalisation particulière supplémentaire d'outils diamantés suivant l'invention.

Dans ces différentes figures, les mêmes chiffres de référence concernent des éléments analogues ou identiques.

La figure 1 représente un premier type connu de disque abrasif, de coupe ou à tronçonner comprenant un support circulaire 1, formé d'une tôle d'acier, et une structure métallique 2, formée par une succession de segments diamantés fixés par brasage, soudage ou frittage sur la périphérie de cette tôle. Un tel disque est généralement appelé "disque diamanté".

Comme il résulte plus clairement de la figure 2, dans ces segments 2, des grains de diamant 3 sont maintenus dans une matrice métallique 4 formée par frittage de poudres métalliques. Une telle matrice comprenant les grains de diamant 3 positionnés rigidement les uns par rapport aux autres dans celle-ci, dont sont constitués les segments 2, est généralement appelée "concrétion" et est fixée à la périphérie du support circulaire 1. Cette fixation peut être réalisée par diverses méthodes d'assemblage.

Ainsi, les concrétions précitées, formant les segments 2, peuvent soit être formées in situ par frittage sur la périphérie du support 1, soit être préformées frittées et fixées sur la périphérie du support 1 par brasage ou soudage, soit encore par des moyens mécaniques. La jonction entre le support 1 et les divers segments 2 est indiquée par la référence 6' sur la figure 2. Le support circulaire 1 présente un alésage central 5 servant à l'entraînement du disque autour de son axe.

La hauteur ou épaisseur des segments 2 en direction radiale du support 1 est traditionnellement inférieure à 10 mm. Ces segments 2 sont amenés à s'user au cours de sciage par abrasion lente de la matrice métallique 4, alors que leur pouvoir de coupe se régénère constamment par apparition successive des couches de grains de diamants 3. Ce type de disque est réputé pour ses performances de coupe, à l'eau ou à sec, dans pratiquement tous les matériaux de construction, et généralement en utilisation sur machines portatives ou machines sur table. Les diamètres vont généralement de 100 à 500 mm.

Il y a encore lieu de remarquer que, dans la forme de réalisation montrée à la figure 1, des encoches 11 sont prévues entre deux segments consécutifs 2.

Toutefois, au lieu d'une succession de segments diamantés, il est possible de prévoir à la périphérie de cette tôle une jante ou couronne diamantée continue.

La figure 3 est une représentation schématique d'un disque de tronçonnage suivant l'invention. La caractéristique essentielle de l'invention réside dans la conception et la réalisation de la structure 2 où les grains de diamant 3 auront la meilleure adhésion possible pour reprendre les contraintes induites par le travail de coupe. Suivant l'invention, la structure 2 peut être obtenue préalablement au moulage du support 1 par agglomération de particules abrasives 8 contenant les grains de diamant 3.

Les dimensions et le nombre de ces interstices, évidements ou pores 9 sont notamment fonction de la nature, plus particulièrement de la viscosité, de la matière 6 dont est constitué le support 1. En effet, suivant l'invention, le support 1 est constitué d'une matière 6 moulée, coulée, injectée ou pressée présentant un point de fusion supérieur à la température de l'outil lors de son utilisation et inférieur à 1000°C. Ainsi, les particules abrasives 8 sont noyées dans la matière du support 1 par exemple par surmoulage de manière telle que cette matière 6, à l'état liquide ou pâteuse, puisse pénétrer suffisamment dans ces interstices, évidements ou pores 9 pour obtenir une fixation rigide et fiable entre le support et la structure 2 formée essentiellement par ces particules abrasives 8 et surtout pour permettre de transmettre un couple suffisamment important à partir du support 1 aux grains de diamant 3 lors de l'utilisation de cet outil.

A titre d'exemple, la partie volumique occupée par la structure 2 en périphérie se monte à 60 % tandis que la matière 6 a un taux de pénétration supérieur à 90 % dans les évidements, pores ou interstices 9. Ces grains de diamant peuvent être agglomérés sur un treillis ou sur une plaque ajourée par brasage, frittage ou dépôt électrolytique.

Avantageusement, pour une question de prix de revient et de performance au travail, la structure 2 peut être directement obtenue par un enrobage de chaque grain de diamant 3 (comme montré à la figure 5), ou d'un ensemble de tels grains par une couche ou enveloppe d'enrobage et de liaison 7. Ces méthodes d'enrobage sont connues si bien qu'il n'est pas nécessaire de les décrire ici. Les particules 8 obtenues par enrobage de grains de diamants 3 sont agglomérées entre-elles par brasage, collage ou frittage dans la forme et la dimension souhaitées de la structure 2, c'est-à-dire en veillant que des évidements, pores ou interstices 9 subsistent entre les particules agglomérées 8.

Une autre forme de réalisation de la structure 2 est obtenue par l'agglomération par les mêmes moyens de fils diamantés assemblés suivant les directions souhaitées, de manière à former par exemple un treillis au réseau en deux ou plus de couches de tels fils. Ces fils peuvent être obtenus par extrusion de poudres métalliques ou autres prémélangées aux grains de diamant et à un plastifiant permettant le passage dans des filières adéquates.

Toute autre technique apparentée au moulage par injection est également applicable pour obtenir des formes dérivées, la taille des particules 8 obtenues devant au minimum être de 300 microns. Par ailleurs, le diamètre moyen des grains de diamant même est de préférence supérieur à 200 µm. Ainsi, l'épaisseur de la couche d'enrobage 7 est au moins de 50 µm.

Suivant encore une autre forme de l'invention, la structure 2 peut être réalisée in situ en même temps que s'effectue l'opération dé moulage, coulée, injection ou pressage du support 1 de l'outil, à la condition que les matières choisies des couches 7 d'enrobage ou pour la formation d'agglomérats de grains de diamant 3 soient compatibles pour réagir chimiquement avec la matière 6 du support 1. On entend par réaction chimique, la formation d'un interface 7' entre deux parties qui est susceptible de créer une adhésion suffisante de l'une par rapport à l'autre. Ainsi, si par exemple la couche 7 est formée d'un métal, tel que du nickel, et que la matière 6 du support 1 est formée d'un autre métal, tel que de l'aluminium, l'interface 7' est formé d'un alliage de ces deux métaux.

Vu la concentration élevée des particules 8 à la périphérie de l'outil, la réaction chimique in-situ forme un réseau continu joignant les particules entre-elles, en formant ainsi la dite structure 2.

Il est entendu que les caractéristiques thermo-mécaniques des matières utilisées pour la formation de la couche 7 des particules 8 agglomérées doivent être supérieures aux caractéristiques thermomécaniques des matières 6 utilisées pour la réalisation du support 1.

Pour ce faire, la présente invention prévoit que la couche d'enrobage 7 des grains de diamant 3 soit avantageusement métallique du type fer, nickel, cobalt, cuivre, zinc ou de leurs alliages dérivés si la matière 6 du support 1 est un métal à bas point de fusion, tel l'aluminium, le cuivre, le zinc ou leurs alliages respectifs, tels l'alpax, le bronze, le laiton ou le zamak, ou éventuellement un polymère haute performance de type polyimide, polysulfone ou PEEK (polyetheresterketone). Cette couche 7 sera soit métallique du même type que ci-dessus, soit à base de polymères ou cristaux liquides de haute performance thermo-mécanique, tels que polyimides, polysulfones, PEEK, quand le support 1 sera constitué d'un polymère moins sophistiqué, tel les polyesters, epoxy éventuellement renforcées par des fibres de verre, aramide ou carbone.

La figure 4 se rapporte à un disque diamanté dont la structure rigide formée desdites particules 8 s'étend suivant une couronne autour de la périphérie du support 1. De plus, cette structure présente une forme ondulée suivant une direction tangentielle à cette périphérie, c'est-à-dire dans la direction du couple appliqué sur le disque lors de son utilisation.

Toutefois, comme montré en détail à la figure 5, la matière 6, dont est formé le support 1, ne pénètre pas seulement dans les évidements 9 entre les particules 8, mais remplit également complètement les creux 10 créés latéralement dans la structure rigide 2 par cette forme ondulée. Ceci permet d'ameliorer encore la fixation de cette dernière au support 1.

La largeur de la structure 2 portant les grains de diamant 3 peut être variable et être essentiellement fonction de la durée de vie souhaitée de l'outil et de la profondeur de passe requis. L'invention permet un grand choix de cette largeur, par exemple de 1 à 25 mm.

Par ailleurs, au lieu de prévoir une couronne diamantée continue, comme dans la forme de réalisation montrée à la figure 4, il est possible de former des segments diamantés successifs 2 séparés par des encoches 11 pénétrant éventuellement jusque dans le support 1, comme dans le cas du disque diamanté connu, montré à la figure 1.

En général, pour fixer le support 1 à la structure diamanté 2 ainsi obtenue, on place cette dernière d'une manière immobile dans un moule approprié, non représenté aux figures, et l'on injecte, coule ou presse la matière 6 dont est formé le support dans ce moule d'une manière telle que cette matière enveloppe au moins partiellement la structure 2 et pénètre dans les interstices 9 de cette structure 2 permettant ainsi de rendre les deux parties intimement solidaires.

Les techniques de moulage sont connues dans les pratiques industrielles. Quand le support 1 de l'outil est métallique, on utilisera préférentiellement les méthodes de coulée du métal en fusion, en sable, en coquille ou sous pression en moule permanent. Quand le support de l'outil est en matériaux synthétiques thermodurcissables ou thermoplastiques, on utilisera préférentiellement les méthodes d'injection ou de moulage adéquates.

Afin d'augmenter la rigidité du support 1, ainsi obtenu, une armature en acier 17 ou en une matière synthétique peut être placée préalablement dans le moule utilisé pour la formation du support.

Le fait que le support 1 est moulé, coulé ou injecté autour de cette structure 2 permet de réaliser un grand nombre de types de support, aussi bien en ce qui concerne la géométrie des surfaces du support que la composition de celui-ci. Dès lors, si l'outil constitue un disque à tronçonner, il est possible de réduire la surface de contact latérale de celui-ci avec le matériau à couper en prévoyant par exemple un gaufrage aux faces latérales de la concrétion. De la même façon, des ailettes 12 peuvent être façonnées dans les faces latérales du support 1, comme montré à la figure 6, pour assurer une ventilation de ce dernier lors de l'utilisation du disque, particulièrement à sec.

Il est également possible de former directement le corps de l'outil dans l'alésage voulu 5 du support 1. Il est encore possible de réaliser un support 1 dont l'alésage 5 est situé en dehors du plan de celui-ci, de manière à obtenir ainsi un disque dit : "à moyeu déporté". Pour réaliser toutes ces différentes formes du support 1, il suffit simplement d'adapter la construction du moule, dans lequel est formé ce dernier par des procédés classiques de formage déjà cités ci-dessus.

Par ailleurs, il est possible de mouler un marquage, des références, la flèche de rotation etc... dans la masse du support 1.

Comme montré à la figure 3, dans laquelle la structure 2 est formée d'un treillis, une certaine quantité de grains de carbure 13 ou d'une autre matière dure peut être mélangée à la résine au niveau du treillis 2 en forme de couronne. Ces grains de carbure 13 ou de cette autre matière dure peuvent se localiser ainsi dans les mailles du treillis 2. La quantité de grains de carbure ou de cette autre matière dure représente tout au plus dix fois le volume de la quantité de grains de diamant 3.

L'addition de ces grains en carbure ou en une autre matière dure 13 peut également avoir lieu lors de la constitution du treillis 2 par brasage, frittage ou collage à ce dernier. Ainsi, ces grains 13 pourraient être prémélangés aux grains de diamant 3 à fixer sur le treillis 2 et donc se trouver aussi bien sur le treillis 2 même que dans les mailles de celui-ci et même être répartis dans le support 1 afin d'améliorer la longévité de ce dernier.

Pour ce qui concerne la composition du support 1, également grâce à la technique classique très simple pouvant être appliquée pour sa formation, il est possible d'y incorporer des charges de nature extrêmement variées et des inserts même de forme très complexe. Ainsi, il est possible d'incorporer dans celui-ci des particules à haute conductivité thermique de manière à faciliter l'évacuation de calories, générées lors de l'effort de coupe quand l'outil est utilisé à sec, de la périphérie vers l'axe de la machine entraînant l'outil.

La figure 7 est une vue schématique en perspective d'un foret muni d'une structure métallique 2 contenant des grains de diamant 3, correspondant à la forme de réalisation, telle que montrée à la figure 5. La matière 6, dont le support cylindrique 1 de ce foret est formé, est avantageusement du métal coulé dans un moule, non représenté, dans lequel était déjà placée la structure 2 positionnant les grains de diamant 3. Cette structure est constituée d'une succession de plaquettes reparties à des distances égales le long du bord circulaire libre du support 1 et coulées dans ce dernier. De plus, ce support 1 est muni, du côté opposé à son bord circulaire libre, d'une tige axiale 14 pour le montage du foret sur une machine d'entraînement, non représentée. Cette tige 14 est avantageusement formée par un insert qui, lors de la formation du support 1, est surmoulé par la matière 6 dont ce dernier est constitué.

La figure 8 est une vue en perspective d'une meule, suivant l'invention, qui est fabriquée de la même façon que le disque suivant la figure 4 et le foret suivant la figure 7 et dont les organes de fixation 15 sont également constitués par des inserts moulés dans le support 1.

La figure 9 concerne une forme de réalisation particulière d'outils diamantés, suivant l'invention, pour le fraisage ou le surfaçage d'objets 16 en matériaux pierreux ou vitreux. Comme montré par cette figure la face de travail, c'est-à-dire la structure 2 positionnant les grains de diamant, peut être de forme très variée. En effet, elle peut être non seulement plane, comme dans une meule boisseau, ou cylindrique comme pour un rouleau de polissage, mais elle peut également avoir un profil concave ou convexe, tel que pour les meules de moulurage ou des sabots de polissage.

## Revendications

1. Outil abrasif, de coupe ou analogue comprenant un support (1) associé à une structure (2) positionnant des grains de diamant (3) et destinée à être appliquée suivant une direction déterminée sur un matériau à traiter (16), caractérisé en ce que le support (1) est essentiellement constitué d'une matière (6) moulée, coulée, injectée ou pressée présentant un point de fusion supérieur à la température d'utilisation de l'outil et inférieur à 1000°C, les grains de diamant (3) étant au moins répartis suivant la direction déterminée susdite par rapport à la structure (2), cette structure présentant des interstices ou pores ouvertes et étant au moins partiellement noyée dans la matière (6), cette dernière pénétrant au moins partiellement dans ces interstices ou pores, de manière à permettre de solidariser cette structure (2) du support (1) et de transmettre un couple à partir de ce dernier aux grains de diamant (3).

2. Outil suivant la revendication 1, caractérisé en ce que la structure précitée (2) comprend une plaque ajourée ou un treillis auquel sont fixées rigidement les grains de diamant (3) de façon tridimensionnelle.

3. Outil suivant la revendication 2, caractérisé en ce que les grains de diamant (3) sont fixés au treillis ou à la plaque ajourée (2) par brasage, collage, frittage ou dépôt électrochimique.

4. Outil suivant la revendication 1, caractérisé en ce que la structure précitée (2) comprend un assemblage de particules (8) formées chacune de grains de diamant (3) enrobés par une enveloppe de liaison (7), ces particules (8) étant fixées les unes aux autres d'une manière telle à laisser subsister entr'elles des pores ou interstices (9) et à former ainsi une structure (2) sous forme de squelette incorporant des grains de diamant (3).

5. Outil suivant la revendication 4, caractérisé en ce que l'enveloppe précitée (7) est formée ou recouverte par une substance présentant un point de fusion supérieur à celui de la matière (6), tel qu'une matière thermoplastique de haute performance, du type polyimide, polysulfone, polyetheresterketone (PEEK) ou par un mélange d'une poudre métallique et d'une colle, cette enveloppe ayant été soumise à un frittage ou une polymérisation de manière à immobiliser les grains de diamant enrobés (3) les uns par rapport aux autres.

6. Outil suivant l'une ou l'autre des revendications 4 et 5, caractérisé en ce que l'enveloppe (7) contient de la brasure, les grains de diamant enrobés (3) étant soudés les uns aux autres par ladite brasure.

7. Outil suivant l'une quelconque des revendications 4 à 6, caractérisé en ce que la structure précitée (2) comprend un assemblage d'agglomérats de grains de diamant (3).

8. Outil suivant la revendication 1, caractérisé en ce que la structure précitée (2) comprend des fils extrudés ou formés par injection à partir d'un mélange de grains de diamant (3) et d'une substance à point de fusion supérieur au point de fusion de la matière (6) du support (2).

9. Outil suivant la revendication 8, caractérisé en ce que la structure précitée (2) comprend un treillis (1) formé à partir de fils extrudés ou formés par injection.

10. Outil suivant l'une quelconque des revendications 1 à 9, caractérisé en ce qu'il comprend des grains de carbure, notamment de carbure de silicium (13), représentant tout au plus dix fois le volume de la quantité des grains de diamant (3).

11. Outil suivant l'une quelconque des revendications 1 à 10, caractérisé en ce que la matière précitée (6) du support (1) est constituée d'un métal, tel que de l'aluminium, ou d'un alliage d'aluminium, de bronze, de laiton ou d'un alliage de zinc.

12. Outil suivant l'une quelconque des revendications 1 à 10, caractérisé en ce que la matière précitée (6) du support (1) est constituée d'une matière synthétique, telle qu'une matière thermoplastique ou thermodurcissable ou un matériau composite, éventuellement renforcée, par exemple par des fibres.

13. Outil suivant l'une quelconque des revendications 1 à 12, caractérisé en ce que le support (1) contient une armature, tel qu'un treillis d'acier ou de fibres synthétiques.

14. Outil suivant l'une quelconque des revendications 1 à 13, caractérisé en ce que la structure précitée (2) fait saillie par rapport au support (1).

15. Outil suivant l'une quelconque des revendications 1 à 14, caractérisé en ce que, lorsque la matière précitée (6) du support 1 est constituée d'une résine, cette dernière est chargée de grains abrasifs (13), notamment en carbure de silicium.

16. Outil suivant l'une quelconque des revendications 1 à 15, caractérisé en ce qu'il est formé d'un disque abrasif, d'une meule ou d'un foret.

17. Outil suivant l'une quelconque des revendications 1 à 16, caractérisé en ce que la structure précitée (2) positionnant les grains de diamant (3) présente, suivant la direction du couple appliqué, lors de son utilisation, une succession de parties saillantes.

18. Outil suivant la revendication 17, caractérisé en ce que la structure (2) présente une allure sensiblement ondulée suivant la direction du couple précité.

19. Procédé pour la fabrication d'un outil abrasif dans lequel on forme d'abord une structure rigide (2) à interstices ou pores ouvertes positionnant des grains de diamant (3) au moins suivant la direction selon laquelle cette structure est destinée à être appliquée sur un matériau à traiter, caractérisé en ce que pour la fabrication d'un outil abrasif suivant l'une quelconque des revendications 1 à 18, ou moule, notamment par coulage, pression ou injection, une matière (6) présentant un point de fusion supérieur à la température de l'outil lors de son utilisation et inférieur à 1000°C, de manière à ce que cette matière pénètre dans ces interstices ou pores et forme ainsi un support (1) fixé rigidement à cette structure (2).

20. Procédé suivant la revendication 19, caractérisé en ce que l'on fixe la structure précitée (2) à une armature pour le support (1) et en ce que l'on forme ensuite la matière (6) destinée à constituer le support (1) autour de la structure (2) et de cette armature.

## Claims

1. Abrasive, cutting or analogous tool comprising a body (1) associated with a structure (2) that positions grains of diamond (3), and designed to be applied according to a particular direction to a material to be worked (16), characterised in that said body (1) is essentially comprised of a material (6) which is moulded, cast, injected or pressed, having a melting point higher than the temperature of use of the tool and lower than 1000°C, said diamond grains (3) being distributed at least in the above-mentioned particular direction with reference to the structure (2), said structure presenting open interstices or pores and being at least partially submerged in said material (6), the latter penetrating at least partially into said interstices or pores, so as to form a solid bond with said structure (2) of the body (1) and to transmit a torque from the latter to the diamond grains (3).

2. Tool according to claim 1, characterised in that the above-mentioned structure (2) comprises a perforated plate or a lattice onto which said diamond grains (3) are rigidly fixed in a three-dimensional manner.

3. Tool according to claim 2, characterised in that said diamond grains (3) are fixed to said lattice or perforated plate (2) by brazing, adhesive-bonding, sintering or electrochemical deposition.

4. Tool according to claim 1, characterised in that said structure (2) comprises an assembly of particles (8) each formed of diamond grains (3) coated by a binding envelope (7), said particles (8) being attached to one another in such a way as to leave pores or interstices (9) between them, thus forming a structure (2) in the form of a skeleton incorporating the diamond grains (3).

5. Tool according to claim 4, characterised in that the above-mentioned envelope (7) is formed of or covered by a substance with a melting point higher than that of the material (6), such as a high-performance thermoplastic material of the type polyimide, polysulfone or polyetheresterketone (PEEK), or by a mixture of a metallic powder and an adhesive, said envelope having been submitted to sintering or polymerisation so as to immobilise the coated diamond grains (3) with respect to each other.

6. Tool according to one or other of claims 4 and 5, characterised in that the envelope (7) contains brazing material, with the coated diamond grains (3) being welded to each other by said brazing material.

7. Tool according to any of claims 4 to 6, characterised in that the above-mentioned structure (2) comprises an assembly of agglomerates of diamond grains (3).

8. Tool according to claim 1, characterised in that the above-mentioned structure (2) comprises threads that have been extruded or formed by injection from a mixture of diamond grains (3) and a substance with a melting point higher than that of the material (6) of the body (1).

9. Tool according to claim 8, characterised in that the above-mentioned structure (2) comprises a lattice (1) formed from threads that have been extruded or formed by injection.

10. Tool according to any of claims 1 to 9, characterised in that it comprises grains of carbide, in particular silicon carbide (13), representing not more than ten times the volume of the quantity of diamond grains (3).

11. Tool according to any of claims 1 to 10, characterised in that the above-mentioned material (6) of the body (1) is formed of a metal, such as aluminum, or an aluminum alloy, or bronze, or brass or an alloy of zinc.

12. Tool according to any of claims 1 to 10, characterised in that the above-mentioned material (6) of the body (1) is formed of a synthetic material, such as a thermoplastic or thermo-hardening material or a composite material, which may possibly be reinforced, for example by fibres.

13. Tool according to any of claims 1 to 12, characterised in that the body (1) contains an armature, such as a lattice of steel or synthetic fibres.

14. Tool according to any of claims 1 to 13, characterised in that the above-mentioned structure (2) projects with reference to the body (1).

15. Tool according to any of claims 1 to 14, characterised in that when the above-mentioned material (6) of the body (1) is formed of a resin, the latter is charged with abrasive grains (13), in particular silicon carbide.

16. Tool according to any of claims 1 to 15, characterised in that it is formed of an abrasive disk, a grinding wheel or a drill bit.

17. Tool according to any of claims 1 to 16, characterised in that the above-mentioned structure (2) positioning the diamond grains (3) presents a succession of projecting parts with respect to the direction of the torque applied during use of the tool.

18. Tool according to claim 17, characterised in that the structure (2) presents an essentially undulating form in the direction of the above-mentioned torque.

19. Process for the manufacture of an abrasive tool, in which a rigid structure (2) is first formed with open interstices or pores positioning the diamond grains (3) at least in the direction according to which said structure is designed to be applied to a material to be worked, characterised in that for the manufacture of an abrasive tool according to any of claims 1 to 18, a material (6) with a melting point higher than the temperature of the tool during use and lower than 1000°C is moulded, in particular by casting, pressing or injection, in such a manner that said material penetrates into said interstices or pores, thus forming a body (1) rigidly attached to said structure (2).

20. Process according to claim 19, characterised in that the above-mentioned structure (2) is fixed to an armature for the body (1), and that the material (6) destined to make up the body (1) is then formed around the structure (2) of said armature.

## Patentansprüche

1. Schleifwerkzeug zum Schneiden oder dergleichen, umfassend einen Träger (1), der mit einer Struktur (2) verbunden ist, die Diamantkörner (3) positioniert und dazu bestimmt ist, entlang einer bestimmten Richtung an ein zu behandelndes Material (16) angesetzt zu werden, dadurch gekennzeichnet, daß der Träger (1) im wesentlichen aus einem geformten, gegossenen, gespritzten oder gepreßten Material (6) gebildet wird, das einen Schmelzpunkt aufweist, der höher als die Verwendungstemperatur des Werkzeugs und niedriger als 1.000°C ist, wobei die Diamantkörner (3) zumindest entlang der obengenannten bestimmten Richtung in bezug auf die Struktur (2) verteilt sind, wobei diese Struktur offene Zwischenräume oder Poren aufweist und zumindest teilweise in dem Material (6) versenkt ist, wobei das letztere zumindest teilweise in diese Zwischenräume oder Poren eindringt, so daß diese Struktur (2) fest mit dem Träger (1) verbunden und ein Moment von dem letzteren auf die Diamantkörner (3) übertragen werden kann.

2. Werkzeug nach Anspruch 1, dadurch gekennzeichnet, daß die obengenannte Struktur (2) eine durchbrochene Platte oder ein Gitter umfaßt, an dem die Diamantkörner (3) auf dreidimensionale Weise starr befestigt sind.

3. Werkzeug nach Anspruch 2, dadurch gekennzeichnet, daß die Diamantkörner (3) an dem Gitter oder der durchbrochenen Platte (2) durch Löten, Kleben, Sintern oder elektrochemische Ablagerung befestigt werden.

4. Werkzeug nach Anspruch 1, dadurch gekennzeichnet, daß die obengenannte Struktur (2) eine Verbindung von Partikeln (8) umfaßt, die jeweils durch Diamantkörner (3) gebildet werden, die mit einem Verbindungsüberzug (7) umgeben sind, wobei diese Partikel (8) so miteinander verbunden sind, daß zwischen ihnen Poren oder Zwischenräume bestehen und auf diese Weise eine Struktur (2) in der Form eines Gerüstes gebildet wird, in die diese Diamantkörner (3) eingearbeitet werden.

5. Werkzeug nach Anspruch 4, dadurch gekennzeichnet, daß der obengenannte Überzug (7) durch eine Substanz gebildet oder bedeckt wird, die einen höheren Schmelzpunkt als denjenigen des Materials (6) aufweist, wie z.B. durch ein thermoplastisches Material mit hoher Leistungsfähigkeit vom Typ Polyimid, Polysulfon, Polyetheresterketon (PEEK), oder durch eine Mischung eines Metallpulvers und eines Klebers, wobei dieser Überzug einer Sinterung oder einer Polymerisation unterzogen wurde, so daß die überzogenen Diamantkörner (3) in bezug zueinander unbeweglich sind.

6. Werkzeug nach einem der Ansprüche 4 oder 5, dadurch gekennzeichnet, daß der Überzug (7) eine Lötung aufweist, wobei die überzogenen Diamantkörner (3) durch die genannte Lötung aneinandergeschweißt sind.

7. Werkzeug nach einem der Ansprüche 4 bis 6, dadurch gekennzeichnet, daß die obengenannte Struktur (2) eine Verbindung von Zusammenballungen von Diamantkörnern (3) umfaßt.

8. Werkzeug nach Anspruch 1, dadurch gekennzeichnet, daß die obengenannte Struktur (2) Drähte umfaßt, die ausgehend von einer Mischung aus Diamantkörnern (3) und einer Substanz mit höherem Schmelzpunkt als der Schmelzpunkt des Materials (6) des Trägers (1) stranggepreßt oder durch Spritzgußverfahren geformt wurden.

9. Werkzeug nach Anspruch 8, dadurch gekennzeichnet, daß die obengenannte Struktur (2) ein Gitter (1) umfaßt, das ausgehend von Drähten gebildet wurde, die stranggepreßt oder durch Spritzgußverfahren geformt wurden.

10. Werkzeug nach einem der Ansprüche 1 bis 9, dadurch gekennzeichnet, daß es Karbidkörner, insbesondere Siliziumkarbidkörner (13) umfaßt, die höchstens das Zehnfache des Volumens der Menge der Diamantkörner (3) darstellen.

11. Werkzeug nach einem der Ansprüche 1 bis 10, dadurch gekennzeichnet, daß das obengenannte Material (6) des Trägers (1) aus einem Metall wie Aluminium oder einer Aluminiumlegierung, Bronze, Messing oder einer Zinklegierung besteht.

12. Werkzeug nach einem der Ansprüche 1 bis 10, dadurch gekennzeichnet, daß das obengenannte Material (6) des Trägers (1) aus einem Kunststoff besteht, wie z.B. aus einem thermoplastischen oder warmaushärtenden Material oder einem Verbundwerkstoff, eventuell verstärkt, zum Beispiel durch Fasern.

13. Werkzeug nach einem der Ansprüche 1 bis 12, dadurch gekennzeichnet, daß der Träger (1) eine Bewehrung aufweist, wie z.B. ein Gitter aus Stahl oder synthetischen Fasern.

14. Werkzeug nach einem der Ansprüche 1 bis 13, dadurch gekennzeichnet, daß die obengenannte Struktur (2) in bezug auf den Träger (1) vorspringt.

15. Werkzeug nach einem der Ansprüche 1 bis 14, dadurch gekennzeichnet, daß, wenn das obengenannte Material (6) des Trägers (1) aus einem Harz besteht, dieses letztere mit Schleifkörnern (13), insbesondere aus Siliziumkarbid, versehen ist.

16. Werkzeug nach einem der Ansprüche 1 bis 15, dadurch gekennzeichnet, daß es aus einer Schleifscheibe, einem Schleifkörper oder einem Bohrer besteht.

17. Werkzeug nach einem der Ansprüche 1 bis 16, dadurch gekennzeichnet, daß die obengenannte Struktur (2), die die Diamantkörner (3) positioniert, in der Richtung des bei seiner Verwendung angebrachten Moments eine Aufeinanderfolge von vorspringenden Teilen aufweist.

18. Werkzeug nach Anspruch 17, dadurch gekennzeichnet, daß die Struktur (2) in der Richtung des obengenannten Moments ein ungefähr wellenförmiges Aussehen aufweist.

19. Verfahren zur Herstellung eines Schleifwerkzeugs, bei dem man zuerst eine starre Struktur (2) mit offenen Zwischenräumen oder Poren bildet, die Diamantkörner (3) zumindest in der Richtung positioniert, in der diese Struktur an ein zu behandelndes Material angesetzt werden soll, dadurch gekennzeichnet, daß man zur Herstellung eines Schleifwerkzeugs nach einem der Ansprüche 1 bis 19 insbesondere durch Gießen, Pressen oder Spritzen ein Material (6) formt, das einen Schmelzpunkt aufweist, der höher als die Temperatur des Werkzeugs bei seiner Verwendung und niedriger als 1.000°C ist, so daß dieses Material in diese Zwischenräume oder Poren eindringt und so einen Träger (1) bildet, der starr an dieser Struktur (2) befestigt ist.

20. Verfahren nach Anspruch 19, dadurch gekennzeichnet, daß man die obengenannte Struktur (2) an einer Bewehrung für den Träger (1) befestigt und man dann das Material (6) formt, das dazu bestimmt ist, den Träger (1) um die Struktur (2) dieser Bewehrung zu bilden.
